# EUROPÄISCHE PATENTANMELDUNG

(11) **EP 0 714 994 A1**
(43) Veröffentlichungstag der Anmeldung: **05.06.1996**
(21) Anmeldenummer: 95810692.4
(22) Anmeldetag: 03.11.1995
(51) Int. Cl.: C22C 21/14, C22C 21/16, C22F 1/057

(54) **Tiefziehbare und schweissbare Aluminiumlegierung vom Typ ALMgSiCu**

(30) Priorität: 29.11.1994 CH 3601/94
(71) Anmelder: Alusuisse-Lonza Services AG, CH-8212 Neuhausen am Rheinfall (CH)
(72) Erfinder: Furrer, Peter, CH-8422 Pfungen (DE); Millet, Pierre, CH-3960 Sierre (DE); Timm, Jürgen, D-78256 Steisslingen (DE)

(57) **Zusammenfassung**

Eine tiefziehbare und schweissbare Aluminiumlegierung vom Typ AlMgSiCu in der Form von Bändern oder Blechen enthält (in Gew.%)
- Si: 0,55 - 0,70
- Mg: 0,35 - 0,45
- Cu: 0,60 - 0,85
- Mn: max. 0,10
- Fe: max. 0,25
sowie weitere Legierungselemente einzeln max. 0,05, insgesamt max. 0,15 und Aluminium als Rest.

Die Legierung weist gute mechanische Festigkeitswerte bei optimalem Umformververhalten auf und ist daher zur Herstellung tiefgezogener Karosserieteile besonders geeignet.

## Beschreibung

Die Erfindung betrifft eine tiefziehbare und schweissbare Aluminiumlegierung vom Typ AlMgSiCu in der Form von Bändern oder Blechen sowie ein Verfahren zu ihrer Herstellung.

In der Praxis bekannte Legierungen, die zur Herstellung von Karosserieblechen für die Automobilindustrie eingesetzt werden, sind in US-A-4 424 084 sowie EP-A-0 245 464 beschrieben. Jede dieser Legierungen hat ihre Vorzüge, indem gewisse mechanische Eigenschaften wie beispielsweise die Festigkeit optimiert sind, allerdings zumeist unter Inkaufnahme einer Verschlechterung anderer Eigenschaften wie beispielsweise des Umformvermögens.

Angesichts dieser Gegebenheiten hat sich der Erfinder die Aufgabe gestellt, eine Legierung der eingangs erwähnten Art zu schaffen, die bei guter Festigkeit ein gegenüber Legierungen nach dem Stand der Technik verbessertes Umformverhalten mit möglichst geringer Rückfederung nach dem Tiefziehen zeigt.

Zur erfindungsgemässen Lösung der Aufgabe führt, dass die Legierung (in Gew.%)

| | |
|---|---|
| Si | 0,55 - 0,70 |
| Mg | 0,35 - 0,45 |
| Cu | 0,60 - 0,85 |
| Mn | max. 0,10 |
| Fe | max. 0,25 |

sowie weitere Legierungselemente einzeln max. 0,05, insgesamt max. 0, 15 und Aluminium als Rest enthält.

Alle für die Legierungselemente verwendeten Gehaltsangaben beziehen sich auf Gewichtsprozente.

Spezielle und weiterbildende Ausführungsarten der erfindungsgemässen Legierung sind Gegenstand von abhängigen Patentansprüchen.

Die erfindungsgemässe Legierungszusammensetzung ermöglicht die Herstellung von tiefgezogenen Karosserieteilen mit optimalen Eigenschaften bezüglich mechanischer Festigkeit und Umformverhalten.

Bei einer bevorzugten Legierungszusammensetzung liegt der Kupfergehalt zwischen 0, 65 und 0,75 Gew.%.

Durch einen Zusatz von 0,05 bis 0,4 Gew.%, insbesondere 0,1 bis 0,3 Gew.% Zink kann eine weitere Festigkeitssteigerung verbunden mit einer leichten Verbesserung des Umformvermögens erreicht werden.

Ein zusätzlicher Gehalt an Vanadium von 0,05 bis 0,2 Gew.% führt zu einer weiteren Verbesserung des Umformverhaltens.

Die mittlere Korngrösse im Blech sollte 80 µm nicht übersteigen und liegt bevorzugt unter 60 µm.

Die erfindungsgemässe Legierung wird auf übliche Weise durch Strang- oder Bandgiessen, Warm- und Kaltwalzen zu einem Blech verarbeitet. Zur Erzielung der vorstehend beschriebenen optimalen Eigenschaften der Legierung bezüglich Festigkeit und Umformverhalten hat sich als besonders vorteilhaft herausgestellt, wenn die Lösungsglühung in einem Banddurchlaufofen in einem Temperaturbereich von 520°C bis 580°C bzw. bis zur Solidustemperatur der Legierung durchgeführt wird.

Optimale mechanische Festigkeitswerte und Eigenschaften lassen sich erzielen, wenn die Legierung vorzugsweise spätestens 60 min nach der Lösungsglühung einer sogenannten Stabilisierungsglühung von maximal 24h in einem Temperaturbereich von 50°C bis 150°C unterzogen wird.

Die Legierung kann bei Bedarf auf Enddicke abgewalzt, lösungsgeglüht und anschliessend in einem Temperaturbereich von 160°C bis 220 °C warmausgehärtet werden. Vorteilhaft ist auch eine Umformung um maximal 25% nach der Lösungsglühung und vor der Endglühung im erwähnten Temperaturbereich.

Wenn mit der Legierung lackierte Karosserieteile hergestellt werden, kann es vorteilhaft sein, die Endglühung mit der Lackeinbrennung zu kombinieren.

Die erfindungsgemässe Legierung ist insbesondere geeignet zur Herstellung tiefgezogener Karosserieteile.

Weitere Vorteile, Merkmale und Einzelheiten der erfindungsgemässen Legierung ergeben sich aus der nachfolgenden Beschreibung bevorzugter Ausführungsbeispiele.

Legierungen der Zusammensetzung

| Leg. 1 | Leg. 2 | Leg. 3 (nicht erfindungsgemäss) |
|---|---|---|
| | | |
| Si 0,66 | Si 0,63 | Si 0,58 |
| Mg 0,36 | Mg 0,38 | Mg 0,40 |
| Cu 0,81 | Cu 0,70 | Cu 0,46 |
| Mn 0,06 | Mn 0,06 | Mn 0,08 |
| Fe 0,17 | Fe 0,20 | Fe 0,25 |

mit Aluminium als Rest sowie eine Standardkarosserielegierung AA6016 mit Cu 0,93 als weitere Vergleichslegierung wurden auf übliche Weise durch Stranggiessen, Warm- und Kaltwalzen zu einem Blech mit einer Dicke von 1,3 mm verarbeitet. Die an Blechproben ermittelten mechanischen Festigkeitswerte und Eigenschaften der erfindungsgemässen Legierungen 1 und 2 und der Vergleichslegierungen 3 sowie AA6016 sind nachfolgend einander gegenübergestellt.

| | Rₘ | R_{p0,2} | R_{p0,2}/Rₘ | A₁₀ | n_{5%} | r |
|---|---|---|---|---|---|---|
| | (MPa) | (MPa) | | (%) | | |
| | | | | | | |
| AA6016 | 222 | 114 | 0,50 | 28,0 | 0,27 | 0,55 |
| | | | | | | |
| Leg. 1 | 253 | 131 | 0,52 | 28,5 | 0,29 | 0,66 |
| | | | | | | |
| Leg. 2 | 242 | 124 | 0,51 | 29,0 | 0,29 | 0,68 |
| +S | 248 | 129 | 0,52 | 29,5 | 0,30 | 0,70 |
| | | | | | | |
| Leg. 3 | 218 | 111 | 0,51 | 27,5 | 0,28 | 0,62 |

+S: mit zusätzlicher Stabilisierungsglühung 100°C/10h

Die Bleche wurden in praxisnahen Versuchen tiefgezogen und weiteren, bei der Herstellung von Karosserieteilen üblichen Umformoperationen unterzogen. Die durchgeführten Praxistests haben die erwarteten Verbesserungen des Umformverhaltens bei gleichzeitig ausgezeichneten Festigkeitswerten bestätigt.

## Patentansprüche

1. Tiefziehbare und schweissbare Aluminumlegierung von Typ AlMgSiCu in der Form von Bändern oder Blechen,
dadurch gekennzeichnet,
dass sie (in Gew.%)
| | |
|---|---|
| Si | 0,55 - 0,70 |
| Mg | 0,35 - 0,45 |
| Cu | 0,60 - 0,85 |
| Mn | max. 0,10 |
| Fe | max. 0,25 |
sowie weitere Legierungselemente einzeln max. 0,05, insgesamt max. 0,15 und Aluminium als Rest enthält.

2. Legierung nach Anspruch 1, dadurch gekennzeichnet, dass sie 0, 65 bis 0,75 Gew.% Cu enthält.

3. Legierung nach Anspruch 1 oder 2, dadurch gekennzeichnet, dass sie 0,05 bis 0,4 Gew.%, insbesondere 0,1 bis 0,3 Gew.% Zn enthält.

4. Legierung nach einem der Ansprüche 1 bis 3, dadurch gekennzeichnet, dass sie 0,05 bis 0,2 Gew.% V enthält.

5. Legierung nach einem der Ansprüche 1 bis 4, dadurch gekennzeichnet, dass die mittlere Korngrösse max. 80 µm, vorzugsweise max. 60 µm beträgt.

6. Verfahren zur Herstellung einer Legierung nach einem der Ansprüche 1 bis 5 durch Strang- oder Bandgiessen, Warm- und Kaltwalzen, dadurch gekennzeichnet, dass eine Lösungsglühung in einem Banddurchlaufofen in einem Temperaturbereich von 520°C bis 580°C bzw. bis zur Solidustemperatur der Legierung durchgeführt wird.

7. Verfahren nach Anspruch 6, dadurch gekennzeichnet, dass die Legierung nach der Lösungsglühung, vorzugsweise spätestens 60min nach der Lösungsglühung, einer Stabilisierungsglühung von maximal 24h in einem Temperaturbereich von 50°C bis 150°C unterzogen wird.

8. Verfahren nach Anspruch 6 oder 7, dadurch gekennzeichnet, dass die Legierung nach der Lösungsglühung um max. 25% umgeformt und anschliessend in einem Temperaturbereich von 160°C bis 220°C ausgehärtet wird.

9. Verfahren nach Anspruch 8, dadurch gekennzeichnet, dass die Endglühung als Lackeinbrennung durchgeführt wird.

10. Verwendung einer Legierung nach einem der Ansprüche 1 bis 5 zur Herstellung tiefgezogener Karosserieteile.
